# EUROPÄISCHE PATENTSCHRIFT

(11) **EP 2 188 814 B1**
(45) Veröffentlichungstag und Bekanntmachung des Hinweises auf die Patenterteilung: **12.09.2012**
(21) Anmeldenummer: 08786183.7
(22) Anmeldetag: 16.07.2008
(51) Int. Cl.: G21F 9/00, G21F 9/28, G21F 9/12

(54) **VERFAHREN ZUR DEKONTAMINATION VON MIT ALPHASTRAHLERN KONTAMINIERTEN OBERFLÄCHEN VON NUKLEARANLAGEN**
METHOD FOR DECONTAMINATING SURFACES, WHICH HAVE BEEN CONTAMINATED WITH ALPHA EMITTERS, OF NUCLEAR PLANTS
PROCÉDÉ DE DÉCONTAMINATION DE SURFACES D'INSTALLATIONS NUCLÉAIRES CONTAMINÉES PAR DES RAYONS ALPHA

(30) Priorität: 17.08.2007 DE 102007038947
(43) Veröffentlichungstag der Anmeldung: 26.05.2010
(73) Patentinhaber: Areva NP GmbH, 91052 Erlangen (DE)
(72) Erfinder: GASSEN, Rainer, 90765 Fürth (DE); STIEPANI, Christoph, 90766 Fürth (DE); BERTHOLDT, Horst-Otto, 91301 Forchheim (DE); ZEILER, Bertram, 96120 Bischberg (DE)
(74) Vertreter: Mörtel & Höfner
(86) Internationale Anmeldenummer: PCT/EP2008/059289
(87) Internationale Veröffentlichungsnummer: WO 2009/024417

(56) Entgegenhaltungen:
- US-A- 5 752 206
- US-A1- 2003 172 959

## Beschreibung

Die Erfindung betrifft Verfahren zur Dekontamination von mit Alphastrahlern kontaminierten Oberflächen von Nuklearanlagen, etwa zur Dekontamination der Oberfläche von Komponenten des Kühlmittelsystems von Kernkraftwerken, auf die im Folgenden exemplarisch Bezug genommen wird.

Während des Kraftwerksbetriebs bilden sich auf den inneren Oberflächen von Komponenten des Kühlmittelsystems, beispielsweise von Leitungen, Pumpen, Dampferzeugerrohren radioaktive Oxidschichten, die im Falle des Rückbaus eines stillgelegten Kernkraftwerks entfernt werden müssen, um die radioaktive Strahlung der Komponenten auf tolerierbare Werte abzusenken.

Die Entfernung der Oxidschicht auf Komponentenoberflächen erfolgt beispielsweise durch ein zweistufiges Dekontaminationsverfahren, bei dem in der ersten Stufe mit einem starken Oxidationsmittel wie Kaliumpermanganat oder Permangansäure die Oxidschicht vorbehandelt und in einem zweiten Schritt die Oxidschicht mit einer eine oder mehrere komplexbildende Säuren enthaltenden Reinigungslösung aufgelöst wird. Die die Bestandteile der Oxidschicht in gelöster Form enthaltende verbrauchte Reinigungslösung wird entweder auf eine Restmenge eingedampft oder wird über Ionentauscher geleitet, um die in ionischer Form vorliegenden Bestandteile der Oxidschicht aus der Reinigungslösung zu entfernen. Erschöpftes Ionentauschermaterial und die beim Eindampfen zurückbleibende Restmenge der Reinigungslösung werden in geeigneter Form einem Zwischen- oder Endlager zugeführt.

EP 753 196 B1 offenbart ein Verfahren zur Entsorgung einer wässrigen Reinigungslösung, die zuvor zur Entfernung ferritischer Beläge eingesetzt wurde. Die Reinigungslösung umfasst eine organische Säure sowie die in Form von Eisenkomplexen gelösten ferritischen Beläge. Das offenbarte Verfahren erlaubt es, mit Hilfe eines Kreisprozesses die gesamte organische Säure in CO₂ und Wasser umzusetzen. Nach Durchführung dieses Kreisprozesses verbleibt lediglich eine relativ geringe Menge an Eisensalz in der Lösung, welche mit Hilfe eines Kationentauschers entfernt werden kann. Da der Kreisprozess die Gegenwart von Eisenionen in der Reinigungslösung voraussetzt, werden diese der Reinigungslösung zu Beginn zugeführt, soweit diese nicht bereits durch die vorausgegangene Dekontamination in hinreichender Konzentration vorliegen.

Ein ähnliches Reinigungsverfahren offenbart US 4,729,855 A, bei dem die inneren Oberflächen eine Nuklearreaktors zunächst aufoxidiert werden und anschließend mit Hilfe einer säurehaltigen Reinigungslösung behandelt werden. Die radioaktiven Metallionen gehen dabei in Lösung und werden anschließend mit Hilfe eines Ionentauschers aus der Reinigungslösung entfernt.

Bei einer derartigen oder einer vergleichbaren, im Zuge von routinemäßigen Revisionsarbeiten am Kühlmittelsystem durchgeführten Dekontamination werden im Wesentlichen nur Gammanuklide wie Cr-51 und Co-60 erfasst. Diese Nuklide liegen zum großen Teil, beispielsweise inkorporiert in einer Oxidschicht einer Komponente, in Form ihrer Oxide vor, wobei diese von den Wirksubstanzen herkömmlicher Dekontaminationslösungen, beispielsweise von komplexierenden Säuren relativ leicht aufgelöst werden. Auch Transurane wie Am-241 werden teilweise gelöst.

Auf den beispielsweise mit einem der zuvor genannten Reinigungsverfahren dekontaminierten, also von Oxidschichten befreiten Oberflächen bleiben aber mit bloßem Auge nicht sichtbare Oxidpartikel zurück, die Alphastrahler enthalten oder an die Alphastrahler gebunden sind. Diese Partikel haften nur lose an der Oberfläche der zuvor von ihrer Oxidschicht befreiten Komponenten, so dass sich die Alphastrahler etwa im Zuge eines Wischtests mit einem Tuch teilweise abwischen lassen. Neben diesen Partikeln können auf einer Komponentenoberfläche auch noch Gammastrahler umfassende Partikel vorhanden sein.

Beim Rückbau einer kerntechnischen Anlage sollen die Komponenten des Kühlmittelsystems einer Wiederverwertung zugeführt werden, was nur möglich ist, wenn die an einer Komponente gemessene Radioaktivität hinsichtlich der Gamma- und Betastrahlung sowie hinsichtlich der Alphastrahlung vorgegebene Grenzwerte unterschreitet.

US 2003/0172959 A1 offenbart ein Verfahren zur Oberflächendekontamination. Die zu diesem Zweck vorgeschlagene Reinigungslösung enthält ein Tensid als Netzmittel sowie ein Ketoamin als aktive Reinigungskomponente. Die Reinigungslösung kann zusätzlich mit einer Säure, beispielsweise Oxalsäure versehen werden. Nach erfolgter Oberflächenbehandlung wird die verbrauchte Reinigungslösung abgelassen und in einem geeigneten Behältnis aufgefangen. Die verbrauchte Reinigungslösung steht nunmehr einem nicht näher spezifizierten, allgemein üblichen Entsorgungsverfahren, wie beispielsweise Eindampfen zur Verfügung.

Davon ausgehend ist es die Aufgabe der Erfindung, ein Verfahren vorzuschlagen, mit dem sich auf Oberflächen von Nuklearanlagen, beispielsweise auf Komponenten des Kühlmittelsystems von Kernkraftwerken vorhandene Alphastrahler einfach und effektiv entfernen lassen, wobei insbesondere die radioaktive Restabfallmenge so gering wie möglich gehalten werden soll.

Zur Lösung dieser Aufgabe werden nach Anspruch 1 die Oberflächen der Komponenten mit einer wässrigen Lösung behandelt, die neben einem kationischen und/oder zwitterionischen Tensid Oxalsäure enthält. Eine solche Behandlung wird im Anschluss an ein Dekontaminationsverfahren durchgeführt, mit dem auf den Oberflächen vorhandene Oxidschichten zumindest teilweise entfernt wurden. Zumindest ein Teil der wässrigen Lösung wird nach ihrer Einwirkung auf eine Oberfläche über einen Ionentauscher geführt.

Nachdem umfangreiche Versuche mit den verschiedensten Substanzen ohne Erfolg durchgeführt wurden, war es war völlig überraschend, dass mit einer erfindungsgemäßen Behandlung an Oberflächen haftende Partikel mit Alpha-Aktivität entfernt werden können. Dabei können die Partikel aus dem Oxid eines Alphastrahlers bestehen. Es kann sich auch um sonstige Partikel handeln, an deren Oberfläche Alphastrahler haften.

Die beispielsweise aus Edelstahl oder einer Nickelbasislegierung bestehenden Komponenten einer Nuklearanlage, beispielsweise Komponenten des Kühlmittelsystems, brauchen dann nicht aufwändig entsorgt werden, sondern können wiederverwendet werden. Der Anteil der Alphastrahlen emittierenden Nuklide (im folgenden kurz mit Alphanuklide bezeichnet) lässt sich dabei so weit absenken, dass die Oberflächen eine Aktivität von weniger als 0,1 Bq/cm² aufweisen. Durch die Verringerung der Alpha-Aktivität ergeben sich für das Verhältnis von Gamma- zu Alpha-Zerfällen Werte, die einen Grenzwert von 10 meist erheblich überschreiten. Wenn dieser Grenzwert für die Komponenten nachgewiesen wird, sind für deren Freigabe beispielsweise für eine Wiederverwertung ausschließlich Messungen der Gammastrahlung erforderlich, was mit einfachen Geräten und mit geringem Zeitaufwand möglich ist. Kann ein Grenzwert von 10 nicht nachgewiesen werden, müssen zeit- und gerätetechnisch aufwändige Messungen der Alphastrahlung durchgeführt und das Personal in zeit- und kostenintensiver Weise mittels Ausscheidungsanalysen auf die Inkorporation von Alphanukliden überwacht werden.

Durch die genannte Behandlung treten die an einer KomponentenOberfläche anhaftenden in Rede stehenden Partikel in die Lösung über, wobei aber auch auf der Oberfläche vorhandene Gamma-Aktivität verringert wird. Zur Volumenverringerung wird die wässrige Lösung über einen Kationentauscher geführt, bevor diese optimal einer weiteren Behandlung unterzogen, beispielsweise eingedampft, oder wiederverwendet wird. Völlig überraschend konnte herausgefunden werden, dass die an die Tenside gebundene Alphaaktivität auf den Ionentauscher übergeht. Durch diese Maßnahme ist es möglich, den am Schluss der Reinigung verbleibenden Restabfall, der in geeigneter Form einen End-oder Zwischenlager zugeführt werden muss, auf ein sehr geringes Maß zu reduzieren. Die Oxalsäure verbleibt in der Lösung und kann beispielsweise mit dem aus EP 0 753 196 Verfahren entfernt werden.

Warum die Kombination aus Oxalsäure und Tensid das Ablösen der Partikel von einer Komponentenoberfläche bewirkt, ist nicht bekannt. Überraschend war auch, dass sowohl bei Verwendung kationischer als auch zwitterionischer Tenside die alphanuklidhaltigen Partikel an Kationentauscherharze gebunden werden und daher auf einfache Weise aus der Lösung entfernt werden können.

Das erfindungsgemäße Verfahren wird im Anschluss an ein allgemein bekanntes auf die Entfernung von Oxidschichten zielendes Dekontaminationsverfahren durchgeführt, wobei es besonders vorteilhaft ist, wenn in diesem Verfahren bereits Oxalsäure eingesetzt wird. Die Zudosierung von Oxalsäure erübrigt sich dann oder ist zumindest nur in einem geringeren Ausmaß erforderlich. Zur Entfernung der aus den Oxidschichten herausgelösten Partikel, hauptsächlich handelt es sich hier um Metallionen, wird zumindest ein Teil der Lösung über einen Ionentauscher, vorzugsweise über einen Kationentauscher geführt.

Die jeweils geeignete Oxalsäurekonzentration hängt u.a. von der Art und der Dicke der zu entfernenden Oxidschichten ab, sollte in jedem Falle aber mindestens 250 ppm betragen. Die Obergrenze der Oxalsäurekonzentration liegt bei 15000 ppm. Darüber hinausgehende Gehalte sind kaum noch mit einer nennenswerten Wirkung verbunden.

Ein Tensid, das sich besonders gut zur Durchführung des erfindungsgemäßen Verfahrens eignet, muss zum einen in Zusammenwirkung mit Oxalsäure hinsichtlich der Ablösung von Partikeln von Oberflächen wirksam sein. Zum anderen muss es die Bindung der Partikel an einen Kationentauscher vermitteln, so dass diese zumindest zu einem Teil aus der Lösung entfernt werden können.

Dies ist der Fall bei primären Aminen der allgemeinen Formel R-NH₂ mit einem aliphatischen Rest von 8 bis 24 C-Atomen, wobei hier Hexadecylamin als besonders geeignet hervorzuheben ist. Unter den zwitterionischen Tensiden haben sich Aminosäuren der allgemeinen Formel HOOC-R-NH₂ mit einem aliphatischen Rest von 4 bis 24 C-Atomen und N-Oxide der allgemeinen Formel R1-(NO)(R2)(R3) herausgestellt, wobei im letztgenannten Fall als aliphatische Reste R1 mit 4 bis 24 C-Atomen sowie R2 und R3 mit jeweils 1 bis 10 C-Atomen vorhanden sind. Besonders bevorzugt sind dabei N-Oxide, bei denen R1 12 bis 24 C-Atome und R2 bzw. R3 1 bis 3 C-Atome umfassen. Unter dieser Gruppe von Tensiden hat sich Dimethyl-octadecylamin-N-Oxid als das bestwirkende Tensid herausgestellt.

In allen Fällen ist eine Behandlung bei erhöhter Temperatur von mehr als 30 °C zweckmäßig. Im Hinblick auf die Effizienz und die Dauer der Behandlung wird eine Temperatur von mindestens 50 °C bevorzugt, wobei die Obergrenze bei 200 °C liegt.

Die Konzentration des jeweils verwendeten Tensids hängt u.a. von dessen chemischer Struktur und der sich daraus ergebenden Wirksamkeit sowie von der Art und Dicke der Oxidbeläge ab. Ein ein breites Anwendungsspektrum abdeckender Konzentrationsbereich liegt zwischen 50 ppm und 3000 ppm.

Zur Untersuchung der Wirksamkeit einzelner Tenside wurden Tests mit Originalproben aus unterschiedlichen Systemen, beispielsweise von Rohren des Primärkreises und von Dampferzeugern durchgeführt. Die Oberflächen waren mit einer während des Kraftwerksbetriebs entstandenen Oxidschicht mit inkorporierter oder anhaftender Aktivität überzogen. Zur Entfernung der Oxidschicht wurde sie entsprechend Patent EP 0160831 zunächst oxidativ behandelt und anschließend mit Hilfe einer Oxalsäure enthaltenden Dekontaminationslösung von den Proben-Oberflächen abgelöst. Auf diese oder vergleichbare Art und Weise behandelte Oberflächen erscheinen mit dem bloßen Auge betrachtet metallisch blank. An ihnen haften jedoch nicht sichtbare Partikel, vor allem die oben erwähnten Alphanuklide umfassende Partikel.

Um diese zu entfernen wurden die Proben in einen Behälter mit einer wässrigen, ein Tensid in einer Konzentration von mindestens 150 ppm, 350 ppm bzw. 2000 ppm und Oxalsäure in einer Konzentration von über 50 ppm enthaltenden Lösung gegeben. Die Proben wurden zwischen 5 und 40 Stunden bei einer erhöhten Temperatur von 50 °C bis 200 °C behandelt.

Die Wirkung der durchgeführten Maßnahme wurde durch Beobachtung von zwei typischen Vertretern der auf der Oberfläche insgesamt vorhandenen Nuklide, nämlich Americium-241 (Alphastrahler) und Cobalt-60 (Gammastrahler) überprüft. Americium wurde deshalb gewählt, weil es über eine seinen Alphazerfall begleitende Gammastrahlung mit relativ einfachen Mitteln bestimmbar ist. Es wurden jeweils Messungen im unbehandelten Zustand (es ist eine im Kraftwerksbetrieb entstandene Oxidschicht vorhanden), nach dem Ablösen der Oxidschicht und nach der Behandlung mit einer ein Tensid und Oxalsäure enthaltenden Lösung durchgeführt und das jeweilige Verhältnis der Gamma-Aktivität zur Alpha-Aktivität berechnet.

Das Ergebnis der mit Hexadecylamin (A) als kationisches Tensid und Dimethyl-octadecylamin-N-Oxid (B) als zwitterionisches Tensid durchgeführten Tests ist der untenstehenden Tabelle 1 entnehmbar. In der Tabelle 2 sind die bei den Tests erzielten Dekontaminationsfaktoren angebeben.

**Tabelle 1:**

| Test | Tensid | ppm (mg/l) | Nuklid | Unbehandelt [Bq/ cm²] | nach Ablösung Ox.schicht [Bq/cm²] | nach Behandlung mit Tensid/Oxalsäure (10000 ppm) [Bq/cm²] |
|---|---|---|---|---|---|---|
| 1 | A | 350 | Co-60 Am-241 Verhältnis | 4,4E+05 4,1E+03 106 | 3,4E+00 4,4E+00 8 | 9,8E-01 2,4E-03 408 |
| 2 | A | 150 | Co-60 Am-241 Verhältnis | 6,5E+06 3,3E+03 2000 | 1,5E+04 8,5E+0 1760 | 6,4E+03 6,2E-01 10330 |
| 3 | B | 2000 | Co-60 Am-241 Verhältnis | 4,1E+04 1,9E+02 215 | 2,5E+02 2,3E+00 109 | 8,5E+01 8,1E-02 1050 |

**Tabelle 2:**

| | nach H2C204 **DF** | nach ALPHA **DF** |
|---|---|---|
| Co-60 | 50 - 1.000 | 300 - 90.000 |
| Am-241 | 50 - 1.000 | 1.000 -350.000 |

Bei einer konventionellen Oxidablösung wird häufig ein Verhältnis von Gamma- zu Alpha-Aktivität (Co-60 / Am-241) vorgefunden, das kleiner ist als das entsprechende Verhältnis bei den noch unbehandelten Bauteilen bzw. deren Oberflächen, d.h. der relative Anteil an Alphastrahlern hat zugenommen. Wird dagegen das erfindungsgemäße Verfahren angewendet - im Falle der in Rede stehenden Tests wurde es nach einer konventionellen Oxidablösung durchgeführt - wird ein Großteil der auf der Bauteiloberfläche vorhandenen Alphanuklide entfernt, was sich in dem Gamma/Alpha-Verhältnis wiederspiegelt. Dieses erhöhte sich bei Test 1 um einen Faktor von etwa 500, bei Test 2 um einen Faktor von etwa 6 und bei Test 3 um einen Faktor von etwa 10. Die konventionelle Behandlung endet in metallisch blanken Oberflächen, die aber vielfach eine nicht tolerierbare Restaktivität aufweisen, die mit bekannten chemischen Verfahren nicht weiter reduziert werden konnte. Durch eine nachfolgende Tensid-Behandlung der vorgeschlagenen Art können die Restaktivitäten bzw. die Dekontaminationsfaktoren (DF) drastisch reduziert werden, und zwar um das 6 bis 90-fache bei Co-60 und das 20- bis 350-fache bei Am-241.

Eine Lösung mit von der Probenoberfläche abgelöster Aktivität wurde mit einem Kationentauscherharz in Kontakt gebracht, anschließend mechanisch filtriert und dann die prozentuale Verteilung der Aktivität auf das Tauscherharz, das Filtrat und den Filterrückstand bestimmt. Als Ergebnis wurde festgestellt, dass ca. 95 % des Co-60 und 100 % des Am-241 an das Kationentauscherharz gebundenen werden. Der überwiegende Teil der Aktivität kann auf diese Weise aus der Lösung entfernt und an das Kationentauscherharz gebunden werden. Dieses kann dem üblichen Entsorgungsweg zugeführt werden.

Die verbleibende Lösung kann weiterbehandelt werden, indem die in ihr vorhandene Oxalsäure unter Einwirkung von UV-Strahlung zerstört und anschließend zur weiteren Reinigung über ein Festkörperbett geleitet wird. Die Lösung kann dann wiederverwendet oder zum Zwecke der Endlagerung eingedampft werden.

## Patentansprüche

1. Verfahren zur Dekontamination von mit Alphastrahlern kontaminierten Oberflächen von Nuklearanlagen, welches im Anschluss an ein Dekontaminationsverfahren durchgeführt wird, mit dem auf den Oberflächen vorhandene Oxidschichten zumindest teilweise entfernt wurden, bei dem die Oberflächen mit einer wässerigen Lösung behandelt werden, die Oxalsäure und ein zwitterionisches und/oder kationisches Tensid enthält, wobei als zwitterionisches Tensid eine Aminosäure der allgemeinen Formel HOOC-R-NH₂ oder ein N-Oxid der allgemeinen Formel R1-(NO)(R2)(R3) mit einem aliphatischen Rest R1 mit 4 bis 24 C-Atomen und aliphatischen Resten R2, R3 mit jeweils 1 bis 10 C-Atomen und als kationisches Tensid ein primäres Amin der allgemeinen Formel R-NH₂ verwendet wird, wobei zumindest ein Teil der Lösung nach ihrer Einwirkung auf eine Oberfläche über einen Ionentauscher geführt wird.

2. Verfahren nach Anspruch 1,
**gekennzeichnet durch**
die Verwendung eines Kationentauschers.

3. Verfahren nach einem der vorhergehenden Ansprüche,
**gekennzeichnet durch**
eine Oxalsäurekonzentration von mehr als 250 ppm.

4. Verfahren nach Anspruch 3,
**gekennzeichnet durch**
eine Oxalsäurekonzentration von 250 ppm bis 15000 ppm.

5. Verfahren nach einem der vorhergehenden Ansprüche,
**dadurch gekennzeichnet,**
**dass** es im Anschluss an eine Dekontamination einer Oberfläche durchgeführt wird, bei der eine auf dieser vorhandene Oxidschicht mit einer Oxalsäure enthaltenden Reinigungslösung entfernt wird.

6. Verfahren nach einem der vorhergehenden Ansprüche,
**gekennzeichnet durch**
die Verwendung eines Amins mit einem 8 bis 24 C-Atome umfassenden aliphatischen Rest R.

7. Verfahren nach einem der vorhergehenden Ansprüche,
**gekennzeichnet durch**
die Verwendung einer Aminosäure mit einem aliphatischen Rest R mit 4 bis 24 C-Atomen.

8. Verfahren nach einem der vorhergehenden Ansprüche,
**dadurch gekennzeichnet,**
**dass** es mit Dimethylamin-octadecyl-N-Oxid durchgeführt wird.

9. Verfahren nach einem der vorhergehenden Ansprüche,
**dadurch gekennzeichnet,**
**dass** mit einer Tensidkonzentration von mehr als 20 ppm gearbeitet wird.

10. Verfahren nach Anspruch 9,
**gekennzeichnet durch**
eine Tensidkonzentration von 50 ppm bis 5000 ppm.

11. Verfahren nach einem der vorhergehenden Ansprüche,
**dadurch gekennzeichnet,**
**dass** es bei einer Temperatur von mehr als 30 °C durchgeführt wird.

12. Verfahren nach Anspruch 11,
**gekennzeichnet durch**
eine Temperatur von 60 °C bis 100 °C.

13. Verfahren nach Anspruch 1,
**gekennzeichnet durch**
ein N-Oxid mit einem Rest R1 von 12 bis 24 C-Atomen und Resten R2, R3 mit jeweils 1 bis 3 C-Atomen.

## Claims

1. Method for decontaminating nuclear plant surfaces contaminated with alpha emitters, said method being carried out after a decontamination method in which oxide layers present on the surfaces have been at least partially removed, the surfaces being treated with an aqueous solution containing oxalic acid and a zwitterionic and/or cationic surfactant, wherein an amino acid of general formula HOOC-R-NH₂ or an N-oxide of general formula R1-(NO)(R2)(R3) with an aliphatic radical R1 containing 4 to 24 C atoms and aliphatic radicals R2, R3 each containing 1 to 10 C atoms are used as a zwitterionic surfactant, and a primary amine of general formula R-NH₂ is used as a cationic surfactant, wherein at least some of the solution is fed through an ion exchanger once it has acted on a surface.

2. Method according to claim 1, **characterised by** the use of a cation exchanger.

3. Method according to one of the preceding claims, **characterised by** an oxalic acid concentration of more than 250 ppm.

4. Method according to claim 3, **characterised by** an oxalic acid concentration of 250 ppm to 15,000 ppm.

5. Method according to one of the preceding claims, **characterised in that** said method is carried out after decontamination of a surface, an oxide layer present on the surface being removed using a cleaning solution containing oxalic acid.

6. Method according to one of the preceding claims, **characterised by** the use of an amine with an aliphatic radical R containing 8 to 24 C atoms.

7. Method according to one of the preceding claims, **characterised by** the use of an amino acid with an aliphatic radical R containing 4 to 24 C atoms.

8. Method according to one of the preceding claims, **characterised in that** it is carried out using dimethyl amine octadecyl N-oxide.

9. Method according to one of the preceding claims, **characterised in that** a surfactant concentration of more than 20 ppm is used.

10. Method according to claim 9, **characterised by** a surfactant concentration of 50 ppm to 5,000 ppm.

11. Method according to one of the preceding claims, **characterised in that** it is carried out at a temperature of more than 30°C.

12. Method according to claim 11, **characterised by** a temperature of 60 °C to 100 °C.

13. Method according to claim 1, **characterised by** an N-oxide having a radical R1 of 12 to 24 C atoms and radicals R2 to R3 each containing 1 to 3 C atoms.

## Revendications

1. Procédé de décontamination de surface d'installations nucléaires contaminées par des émetteurs de rayons alpha, qui est réalisé à la suite d'un procédé de décontamination par lequel les couches d'oxyde présentes sur les surfaces ont été éliminées au moins en partie, lors duquel on traite les surfaces à l'aide d'une solution aqueuse, qui contient de l'acide oxalique et un agent tensioactif zwitterionique et/ou cationique, étant utilisés en tant qu'agent tensioactif zwitterionique un acide aminé de la formule générale HOOC-R-NH₂ ou un N-oxyde de la formule générale R1(NO)(R2)(R3) avec un reste aliphatique R1 avec de 4 à 24 atomes C et des restes aliphatiques R2, R3 avec chacun de 1 à 10 atomes C, en tant qu'agent tensioactif cationique une amine primaire de la formule générale R-NH₂, au moins une partie de la solution étant amenée après son action sur une surface, sur un échangeur d'ions.

2. Procédé selon la revendication 1,
**caractérisé par**
l'utilisation d'un échangeur de cations.

3. Procédé selon l'une quelconque des revendications précédentes,
**caractérisé par**
une concentration d'acide oxalique supérieure à 250 ppm.

4. Procédé selon la revendication 3,
**caractérisé par**
une concentration d'acide oxalique de 250 ppm à 15000 ppm.

5. Procédé selon l'une quelconque des revendications précédentes,
**caractérisé en ce qu'**
il est réalisé à la suite d'une décontamination d'une surface, lors de laquelle on élimine une couche d'oxyde présente sur cette dernière à l'aide d'une solution de nettoyage contenant de l'acide oxalique.

6. Procédé selon l'une quelconque des revendications précédentes,
**caractérisé par**
l'utilisation d'une amine avec un reste aliphatique R comprenant de 8 à 24 atomes C.

7. Procédé selon l'une quelconque des revendications précédentes,
**caractérisé par**
l'utilisation d'un acide aminé avec un reste aliphatique R avec de 4 à 24 atomes C.

8. Procédé selon l'une quelconque des revendications précédentes,
caractérisé qu'
il est réalisé avec du N-oxyde de diméthylamino-octadécyle.

9. Procédé selon l'une quelconque des revendications précédentes,
**caractérisé en ce qu'**
on travaille avec une concentration d'agent tensioactif supérieure à 20 ppm.

10. Procédé selon la revendication 9,
**caractérisé par**
une concentration d'agent tensioactif de 50 ppm à 5000 ppm.

11. Procédé selon l'une quelconque des revendications précédentes,
**caractérisé en ce qu'**
il est réalisé à une température supérieure à 30 °C.

12. Procédé selon la revendication 11,
**caractérisé par**
une température de 60 °C à 100 °C.

13. Procédé selon la revendication 1,
**caractérisé par**
un N-oxyde avec un reste R1 de 12 à 24 atomes C et des restes R2, R3 présentant chacun de 1 à 3 atomes C.
